# EUROPÄISCHE PATENTSCHRIFT

(11) **EP 3 186 401 B1**
(45) Veröffentlichungstag und Bekanntmachung des Hinweises auf die Patenterteilung: **12.06.2019**
(21) Anmeldenummer: 15732735.4
(22) Anmeldetag: 02.07.2015
(51) Int. Cl.: C21D 8/02, C21D 8/04, C21D 9/48, C23C 8/26, C23C 8/80, C22C 38/00, C22C 38/02, C22C 38/04, C22C 38/06, C22C 38/42, C23F 17/00

(54) **VERFAHREN ZUR HERSTELLUNG EINES AUFGESTICKTEN VERPACKUNGSSTAHLS**
METHOD OF MANUFACTURING OF A NITRIDED PACKAGING STEEL
PROCÉDÉ DE FABRICATION D'UN ACIER D'EMBALLAGE NITRURÉ

(30) Priorität: 27.08.2014 DE 102014112286
(43) Veröffentlichungstag der Anmeldung: 05.07.2017
(73) Patentinhaber: ThyssenKrupp Rasselstein GmbH, 56626 Andernach (DE); thyssenkrupp AG, 45143 Essen (DE)
(72) Erfinder: KAUP, Burkhard, 56626 Andernach (DE); MASSICOT, Blaise, 56659 Burgbrohl (DE); MATUSCH, Dirk, 56567 Neuwied (DE)
(74) Vertreter: Charrier Rapp & Liebau
(86) Internationale Anmeldenummer: PCT/EP2015/065055
(87) Internationale Veröffentlichungsnummer: WO 2016/030056

(56) Entgegenhaltungen:
- EP-A1- 1 709 208
- WO-A1-2013/183274
- DE-A1- 2 105 391
- DE-T2- 60 000 342
- DE-T2- 69 513 347
- JP-A- H11 315 343
- US-A- 3 139 359
- US-A- 3 219 494

## Beschreibung

Die Erfindung betrifft ein Verfahren zur Herstellung eines aufgestickten Verpackungsstahls mit den Merkmalen des Anspruchs 1.

Aus dem Stand der Technik ist es bekannt, die Festigkeit von Stählen durch Einbringen von ungebundenem, im Stahl gelösten Stickstoff zu erhöhen. Das Einbringen von ungebundenem Stickstoff in den Stahl wird als Aufsticken bzw. Nitrieren oder Nitridieren bezeichnet und stellt ein bekanntes Verfahren zum Härten von Stahl und Stahlprodukten dar.

Auch das Aufsticken von Stahlflachprodukten wie Stahlbleche oder Stahlbänder, welche für die Herstellung von Verpackungen vorgesehen sind (im Folgenden als Verpackungsstahl bezeichnet), ist aus dem Stand der Technik bekannt. In der EP 0 216 399 B1 wird beispielsweise ein Stahlblech für Verpackungszwecke sowie ein Verfahren zu dessen Herstellung beschrieben, welches aus einem aluminiumberuhigten, kontinuierlich gegossenen Kohlenstoff-Mangan-Stahl hergestellt wurde und durch Aufsticken eine Menge an ungebundenem, gelösten Stickstoff erhalten hat, wobei die Mindestmenge an ungebundenem Stickstoff in Abhängigkeit einer gewünschten Härtekategorie des Stahlblechs definiert ist und (beispielsweise für die Härtekategorie T61 des europäischen Standards 145-78) eine Menge an ungebundenem Stickstoff von wenigstens 5 ppm aufweist. Die chemische Zusammensetzung des dort offenbarten Stahlblechs entspricht bezüglich des Kohlenstoff- und Mangangehalts den üblichen weichen Stählen und weist beispielsweise einen Kohlenstoffgehalt im Bereich von 0,03 - 0,1 Gew.-% und einen Mangangehalt von 0,15 - 0,5 Gew.-% auf. Das Stahlblech zeichnet sich dabei durch eine hohe Streckgrenze im Bereich von 350 - 550 N/mm² aus. Für die Menge an ungebundenem, im Stahl gelösten Stickstoff wird dabei ein Maximalwert von 100 ppm angegeben und damit begründet, dass das Stahlblech bei einem höheren Gehalt an ungebundenem Stickstoff aufgrund der damit verbundenen Festigkeitserhöhung nicht mehr kaltwalzbar und damit nicht für die vorgesehene Verwendung als kaltgewalzter Verpackungsstahl geeignet ist.

In dem Verfahren zur Herstellung dieses bekannten Verpackungsstahls wird zunächst ein Stahl kontinuierlich gegossen, anschließend warmgewalzt, kaltgewalzt, rekristallisierend geglüht und schließlich nachgewalzt. Nach dem Nachwalzen erfolgt eine thermische Nachbehandlung, bei der freie Versetzungen, die in dem Stahl durch das Nachwalzen gebildet werden, durch den durch das Aufsticken eingebrachten ungebundenen Stickstoff fixiert werden, um die Härte und Streckgrenze über die Werte nach dem Nachwalzen zu erhöhen. Die thermische Nachbehandlung kann dabei zweckmäßig mit einer anderen thermischen Behandlung des nachgewalzten Stahls kombiniert werden, welche im Rahmen der Herstellung eines Verpackungsstahls ohnehin durchzuführen ist, wie z.B. beim Aufschmelzen einer auf die Oberfläche des Stahlblechs elektrolytisch aufgebrachten Zinnschicht oder beim Einbrennen einer auf die Stahlblechoberfläche aufgebrachten Lackschicht.

Wegen der in der EP 0 216 399 B1 vorgeschlagenen Obergrenze für die Menge des ungebundenen und im Stahl gelösten Stickstoff von 100 ppm sind die Festigkeiten dieses bekannten Verpackungsstahls limitiert. Es erscheint grundsätzlich möglich, Stahlbleche mit noch höherem Gehalt an ungebundenem Stickstoff im Stahl herzustellen, um dadurch Zugfestigkeiten oberhalb von 600 MPa zu erzielen. So sind beispielsweise in der EP 1 342 798 B1 und der DE 1 433 690 A1 aufgestickte Stähle mit einem Stickstoffgehalt von bis zu 250 ppm bzw. bis zu 400 ppm beschrieben. Allerdings haben sich derart hohe Gehalte an ungebundenem Stickstoff im Stahl in der Praxis nicht realisieren lassen.

Aus der EP 1065286 B1 ist ein Stahlband mit geringem Aluminiumgehalt für die Herstellung von Behältern bekannt, bei dessen Herstellung ein warmgewalztes Stahlband, das zwischen 0,050 % und 0,080 Gew.-% Kohlenstoff, zwischen 0,25 % und 0,40 Gew.-% Mangan, weniger als 0,020 Gew.-% Aluminium und zwischen 0,010 % und 0,014 Gew.-% Stickstoff sowie Rest Eisen und unvermeidliche Restverunreinigungen enthält, zunächst kalt gewalzt und danach kontinuierlich auf Temperaturen oberhalb des Beginns der perlitischen Umwandlung Ac1 geglüht, gegebenenfalls eine zweite Kaltwalzung durchgeführt und das Band abschließend bis auf Umgebungstemperatur abgekühlt wird. Der Stickstoffgehalt des Stahlabnds wird dabei durch Zugabe von Calciumcyanamid in die Gießpfanne bei der Stahlgewinnung oder durch Einblasen von gasförmigem Stickstoff in das Stahlbad gewährleistet.

Aus der JP 11315343-A ist ein Stahlband mit einem Kohlenstoffgehalt von ≤ 0,06 %, einem Siliziumgehalt von ≤ 0,03 %, einem Mangangehalt von 0,05 % bis 0,5 %, einem Phosphorgehalt von ≤ 0,02 %, einem Schwefelgehalt von ≤ 0,02 %, einem Aluminiumgehalt von 0,02 % bis 0,10 % und einem einem Stickstoffgehalt von 0,005 % bis 0,015 % für die Herstellung von Dosen bekannt, bei dessen Herstellung eine Stahlbramme zu einem Warmband warmgewalzt und das Warmband zunächst kaltgewalzt, danach geglüht und schließlich nachgewalzt wird.

Aus der WO 2013/183274 A1 ist eine dreiteilige Dose und ein Verfahren zu dessen Herstellung aus einem Stahlblech mit einem Kohlenstoffgehalt von mindestens 0,02 und bis zu 0,10%, einem Siliziumgehalt von ≤ 0,10 %, einem Mangangehalt von 0,1 % bis 0,8 %, einem Phosphorgehalt von 0,001 % bis 0,10 %, einem Schwefelgehalt von 0,001 % bis 0,02 %, einem Aluminiumgehalt von 0,005 bis 0,10 % und einem einem Stickstoffgehalt von 0,013 bis 0,020 % bekannt. Das Stahlband weist dabei Zugfestigkeiten vom 440 MPa oder mehr und eine Bruchdehnung von 12 % oder mehr auf.

Aus der US 3 219 494 - B ist ein Verfahren zum Aufsticken von Stahlbändern für die Herstellung von Weißblech und anderen Verpackungsstählen bekannt, in dem ein zu einem Coil aufgewickeltes Stahlband in einem Haubenglühofen aufgestickt wird, um zunächst eine stickstoffreiche äußere Schale in dem Stahlband zu erzielen, wobei das Aufsticken in dem Haubenglühofen durch Einleiten von Ammoniakgas erfolgt und das Stahlband dabei auf Temperaturen oberhalb der Rekristallisationstemperatur in einer Inertgasatmosphäre erhitzt wird, wodurch der Stickstoff aus der stickstoffreichen äußeren Schale durch das Stahlband diffundieren kann.

Das Aufsticken eines Stahls kann beim Herstellungsprozess des Stahls durch Einbringen von Stickstoff in die Stahlschmelze, beispielsweise durch Einblasen von Stickstoffgas N₂, eingebracht werden. Ein Verfahren zum Aufsticken von Stahlschmelzen bei der Stahlherstellung im Sauerstoffaufblasverfahren ist beispielsweise in der DE 2 237 498 beschrieben. Stahlflachprodukte, insbesondere Stahlbänder, können durch eine Oberflächenkonditionierung aufgestickt werden, beispielsweise durch Eindiffusion von Stickstoff in die Stahlblechoberfläche, was beispielsweise durch Gasnitrieren in einer Ammoniak-Atmosphäre bei leichtem Überdruck, durch Badnitrieren in stickstoffhaltigen Salzbädern oder durch Plasmanitrieren erfolgen kann. Durch Eindiffusion von Stickstoff bildet sich an der Stahlblechoberfläche dabei eine harte, oberflächliche Verbindungsschicht sowie eine darunter liegende Diffusionszone aus, in welcher der Stickstoff bis zu einer bestimmten Tiefe in der (ferritischen) Stahlmatrix eingelagert ist.

Die Aufgabe der Erfindung besteht darin, ein Stahlflachprodukt (Stahlblech oder Stahlband) für die Herstellung von Verpackungen aufzuzeigen, welches eine möglichst hohe Festigkeit bei gleichzeitig guter Bruchdehnung und guten Umformeigenschaften aufweist. Insbesondere soll ein Verpackungsstahl mit Festigkeiten von wenigstens 600 MPa bei einer Bruchdehnung von wenigstens 5 % zur Verfügung gestellt werden. Der höherfeste Verpackungsstahl muss dabei für den vorgesehenen Verwendungszweck als Verpackungsstahl gleichzeitig eine ausreichende Umformfähigkeit aufweisen, beispielsweise in Tiefzieh- oder Abstreckziehverfahren, damit aus dem Stahlflachprodukt bestimmungsgemäß Verpackungen, wie z.B. Konserven- oder Getränkedosen, hergestellt werden können. Der als Stahlflachprodukt vorliegende Verpackungsstahl soll dabei die üblichen Dicken im Fein- und Feinstblechbereich aufweisen, welche regelmäßig durch Kaltwalzen erzeugt werden.

Diese Aufgaben werden mit einem Verfahren mit den Merkmalen des Anspruchs 1 gelöst. Bevorzugte Ausführungsformen des erfindungsgemäßen Verfahrens sind in den abhängigen Ansprüchen aufgezeigt.

Mit dem erfindungsgemäßen Verfahren kann ein aufgestickter Verpackungsstahl mit einem Kohlenstoffgehalt von 10 bis 1000 ppm und einer Menge von ungebundenem, im Stahl gelösten Stickstoff von mehr als 100 ppm und bevorzugt von mehr als 150 ppm hergestellt werden, wobei das Aufsticken des Stahls in zwei Stufen erfolgt. In einer ersten Stufe wird eine Stahlschmelze auf einen Stickstoffgehalt von maximal 160 ppm nitriert, indem der Stahlschmelze Stickstoff, beispielsweise in Form eines stickstoffhaltigen Gas und/oder eines stickstoffhaltigen Feststoffs, zugeführt wird. Aus der so aufgestickten Stahlschmelze wird eine Bramme gegossen und zu einem Warmband warmgewalzt. Das Warmband wird anschließend (nach Abkühlung auf Umgebungstemperatur) erforderlichenfalls gebeizt und zu einem Stahlflachprodukt (Stahlblech oder Stahlband) kaltgewalzt. Das kaltgewalzte Stahlflachprodukt wird danach in einem Glühofen rekristallisierend geglüht. In dem Glühofen wird dabei die zweite Stufe des Aufstickens durchgeführt, indem in den Glühofen ein stickstoffhaltiges Gas eingeleitet und auf das Stahlflachprodukt gerichtet wird, um die Menge an ungebundenem Stickstoff im Stahl über die bereits in der ersten Stufe des Aufstickens in die Stahlschmelze eingebrachte Stickstoffmenge hinaus weiter zu erhöhen.

Durch das zweistufige Aufsticken des Verpackungsstahls wird gewährleistet, dass das Warmband mit den üblicherweise für die Herstellung von Verpackungsstählen verwendeten Kaltwalzvorrichtungen (Walzstraßen) problemlos zu einem Stahlflachprodukt, insbesondere zu einem Stahlband, kaltgewalzt werden kann. Dies wird dadurch ermöglicht, dass in der ersten Stufe des Aufstickens ein Gehalt an ungebundenem Stickstoff von höchstens 160 ppm in die Stahlschmelze eingebracht wird. Das aus der aufgestickten Stahlschmelze durch Warmwalzen erzeugte Warmband bleibt bei diesen Stickstoffgehalten kaltwalzbar, so dass aus dem Warmband durch Kaltwalzen ein Fein- oder Feinstblech in den für Verpackungszwecke üblichen Dicken herstellbar ist. Höhere Stickstoffgehalte in der Stahlschmelze führen darüber hinaus auch zu unerwünschten Defekten in der aus der Stahlschmelze gegossenen Bramme. Die gewünschte Festigkeit des Verpackungsstahls von bevorzugt mehr als 600 MPa wird beim Kaltwalzen und in der zweiten Stufe des Aufstickens des Stahlflachprodukts während seines rekristallisierenden Glühens erzielt. Dadurch können Stahlflachprodukte, insbesondere Stahlbänder, mit Dicken im Fein- und Feinstblechbereich zur Verwendung als Verpackungsstahl mit sehr hohen Zugfestigkeiten bei gleichzeitig hoher Bruchdehnung von bevorzugt wenigstens 5 % hergestellt werden, ohne eine Beschränkung in den Umformeigenschaften zu erleiden.

In bevorzugten Ausführungsbeispielen des erfindungsgemäßen Verfahrens erfolgt das Aufsticken der Stahlschmelze in der ersten Stufe durch Einleiten von Stickstoffgas (N₂) und/oder Kalkstickstoff (CaCN₂) und/oder Manganstickstoff (MnN) in die Stahlschmelze.

Das Aufsticken des Stahlflachprodukts in der zweiten Stufe erfolgt bevorzugt durch Einleiten von Ammoniakgas (NH₃) in den Glühofen, in dem das Stahlflachprodukt rekristallisierend geglüht wird. Zweckmäßig wird das Ammoniakgas dabei mittels Sprühdüsen auf die Oberfläche des Stahlflachprodukts aufgegast. Die Menge an Ammoniakgas, die in den Glühofen eingebracht wird, wird bevorzugt so eingestellt, dass sich in dem Glühofen ein Ammoniakgleichgewicht mit einer Ammoniakkonzentration im Bereich von 0,05 bis 1,5 % einstellt. Die Ammoniakkonzentration in dem Glühofen wird bevorzugt mittels eines Ammoniaksensors erfasst und der erfasste Messwert der Ammoniak-Gleichgewichtskonzentration wird für eine Regelung der pro Zeiteinheit in den Glühofen eingeleiteten Menge an Ammoniakgas verwendet. Dadurch kann eine gleichbleibende Ammoniakgas-Konzentration in dem Glühofen und damit eine homogene Aufstickung des Stahlflachprodukts mit über die Produktionszeit eines Stahlbands gleichbleibender Qualität und homogener Stickstoffkonzentration über die Länge des Stahlbands gewährleistet werden.

Zur Vermeidung von Oxidationsprozessen wird beim rekristallisierenden Glühen in dem Glühofen in der zweiten Stufe des Aufstickens neben dem Ammoniakgas bevorzugt noch ein Inertgas in den Glühofen eingeleitet, beispielsweise Stickstoffgas und/oder Wasserstoffgas oder ein Gemisch davon, beispielsweise in einer Zusammensetzung von 95 Gew.-% Stickstoffgas und 5 Gew.-% Wasserstoffgas.

Die durch das zweistufige Aufsticken des Verpackungsstahls eingebrachten Gesamtmengen an ungebundenem Stickstoff liegen zwischen 100 und 500 ppm, bevorzugt oberhalb von 150 ppm und besonders bevorzugt im Bereich zwischen 200 und 350 ppm. Dabei wird in der ersten Stufe beim Aufsticken der Stahlschmelze ein Stickstoffgehalt von maximal 160 ppm in die Stahlschmelze eingebracht. Das Einhalten einer Obergrenze von ca. 160 ppm für den Gehalt an ungebundenem Stickstoff in der Stahlschmelze stellt sicher, dass an der aus der Stahlschmelze erzeugten Bramme keine Defekte entstehen, beispielsweise in Form von Poren und Risse, welche durch Umgebungssauerstoff oxidieren können. Weiterhin bleibt das aus der Bramme erzeugte Warmband bei einem Stickstoffgehalt von höchstens 160 ppm kaltwalzbar.

Die in der zweiten Stufe beim Aufsticken des Stahlflachprodukts zusätzlich einbringbare Menge an ungebundenem Stickstoff liegt bevorzugt im Bereich von 180 bis 350 ppm. Damit kann durch die beiden Stufen des Aufstickens eine Gesamtmenge an ungebundenem Stickstoff in den erfindungsgemäß hergestellten Verpackungsstahl von bis zu 500 ppm eingebracht werden. Dadurch lassen sich Zugfestigkeiten von mehr als 650 MPa und bis zu 1000 Mpa erzielen, wobei zwischen dem Gehalt an ungebundenem Stickstoff und der Zugfestigkeit ein linearer Zusammenhang fest gestellt worden ist und bspw. für Zugfestigkeiten von ca. 650 MPa ein Gehalt an ungebundenem Stickstoff von ca. 200 ppm erforderlich ist.

Zum rekristallisierenden Glühen des kaltgewalzten Stahlflachprodukts wird dieses in dem Glühofen bevorzugt auf Temperaturen von mehr als 600°C und insbesondere von mehr als 620°C erhitzt. Durch das rekristallisierende Glühen wird die Umformfähigkeit des kaltgewalzten Stahlflachprodukts wieder hergestellt. Als bevorzugt hat sich dabei eine Erhitzung des Stahlflachprodukts auf eine Temperatur von 620°C bis 660 °C und besonders bevorzugt von ca. 640°C erwiesen.

Beim Aufsticken des Stahlflachprodukts in der zweiten Stufe, die in dem Glühofen durchgeführt wird, wird bevorzugt eine Mehrzahl von Sprühdüsen verwendet, mit denen ein stickstoffhaltiges Gas, wie z.B. Ammoniakgas, gleichförmig auf die Oberfläche des Stahlflachprodukts aufgebracht werden kann. Bei Herstellung eines Stahlbands, welches mit einer Bandgeschwindigkeit von wenigstens 200 m/min durch den Glühofen geleitet wird, werden die mehreren Sprühdüsen bspw. quer zur Bandlaufrichtung bevorzugt in äquidistantem Abstand zueinander angeordnet. Dadurch ist eine homogene Aufstickung des Stahlflachprodukts über die gesamte Oberfläche möglich.

Durch die Erfassung der Konzentration des in den Glühofen eingebrachten stickstoffhaltigen Gases kann sichergestellt werden, dass während des Durchlaufens des Stahlbands durch den Glühofen eine gleichbleibende Stickstoffatmosphäre im Glühofen aufrechterhalten wird. Dies ermöglicht ein homogenes Aufsticken des Stahlbands über dessen Länge.

Durch Vergleichsversuche konnte festgestellt werden, dass durch das Aufsticken des erfindungsgemäß hergestellten Verpackungsstahls nicht nur dessen Festigkeit erhöht werden kann, sondern dass zusätzlich durch den höheren Gehalt an ungebundenem Stickstoff in dem Stahl eine verbesserte Umformbarkeit zu beobachten ist. Dies zeigt sich insbesondere bei erfindungsgemäß hergestellten Verpackungsstählen, welche mit einem Lack beschichtet werden. Bei herkömmlich lackbeschichteten Verpackungsstählen ist nach einer beim Lackieren zum Einbrennen erforderlichen Wärmebehandlung eine sprunghafte Reduzierung der Bruchdehnung des Stahlflachprodukts bei höheren Festigkeiten zu beobachten. Dieses Phänomen kann bei den erfindungsgemäß hergestellten aufgestickten Stahlflachprodukten nicht beobachtet werden. Hier wird auch bei sehr hohen Festigkeiten von mehr als 650 MPa nach einer Wärmebehandlung beim Lackieren (Lackalterung) keine Reduktion der Bruchdehnung beobachtet. Dies kann möglicherweise dadurch erklärt werden, dass der durch das zweistufige Aufsticken vorhandene hohe Gehalt an ungebundenem Stickstoff und die sehr homogene Verteilung des Stickstoffs in dem Stahl vorhandene Versetzungen zunächst blockiert und diese durch freie Stickstoffatome blockierten Versetzungen bei einer Verformung des Stahlflachprodukts plötzlich in großer Zahl gelöst werden, sobald eine angelegte Zugspannung über einen Grenzwert hinaus erhöht wird. Dadurch können die vielen, durch die Verformung von einer Stickstoffblockade freigesetzten Versetzungen im Stahl wandern, wodurch die Umformbarkeit verbessert wird.

Diese und weitere Vorteile des erfindungsgemäß hergestellten Verpackungsstahls ergeben sich aus dem nachfolgend unter Bezugnahme auf die begleitenden Zeichnungen näher beschriebenen Ausführungsbeispiel. Die Zeichnungen zeigen:
- Figur 1:: schematische Darstellung eines Glühofens, in dem die zweite Stufe des erfindungsgemäßen Verfahrens durchgeführt wird;

In einem Ausführungsbeispiel des erfindungsgemäßen Verfahrens wird zunächst in einem Konverter und/oder in einer folgenden Pfannenbehandlung eine aufgestickte Stahlschmelze erzeugt, welche einen Gehalt an freiem, ungebundenem (d.h. im Stahl gelösten) Stickstoff von bis zu 160 ppm aufweist. Die Legierungszusammensetzung des Stahls erfüllt dabei zweckmäßig die durch Normen für Verpackungsstahl vorgegebenen Grenzwerte (wie z.B. in der Norm ASTM A623-11 "Standard Specification for Tin Mill Products" oder im "European Standard EN 10202" definiert), mit Ausnahme des oberen Grenzwerts für den Stickstoffgehalt (der in der Norm EN10202 bei Nₘₐₓ=80 ppm und in dem AST-Standard ASTM 623 bei_Nₘₐₓ=200 ppm liegt), der aufgrund der Aufstickung in dem erfindungsgemäßen Verfahren überschritten werden kann. Der Kohlenstoffanteil des erzeugten Stahls liegt dabei bevorzugt im Bereich von 10 bis 1000 ppm und besonders bevorzugt zwischen 100 und 900 ppm und in der Regel zwischen 400 und 900 ppm.

Zur Erzeugung der Stahlschmelze wird der Konverter mit Schrott und Roheisen gefüllt und die Schmelze wird mit Sauerstoffgas und Stickstoffgas geblasen, wobei das Sauerstoffgas (O2) von oben und Stickstoffgas (N2) mittels Bodendüsen von unten in den Konverter eingeblasen wird. Dadurch stellt sich ein Stickstoffgehalt in der Stahlschmelze von 70 bis 120 ppm ein, wobei es zu einer Sättigung kommt. Während der Herstellung der Stahlschmelze wird die Zusammensetzung und insb. der Stickstoffgehalt der Schmelze erfasst. Falls die vorgegebene Analyse nicht getroffen wurde (z.B. wenn der Anteil an Phosphor zu hoch ist) wird durch eine Sauerstofflanze Sauerstoffgas und durch die Bodendüsen Argongas (Ar) nachgeblasen. Da im Stahl kaum mehr Kohlenstoff (C) vorhanden ist, entsteht kein Überdruck und der Stickstoff der Luft wird mit eingezogen, wodurch es zu einer zusätzlichen Aufstickung kommen kann.

Falls die gewünschte Menge an (gelöstem) Stickstoff in der Stahlschmelze (welche regelmäßig bei ca. 120 ppm liegt) durch das Einblasen des Stickstoffgas noch nicht erreicht ist, kann beim Entleeren des Konverters (Abstich), zusätzlich noch Kalk-Stickstoff (Calcium Cyanamid, CaCN2) in den aus dem Konverter austretenden Stahlstrahl gegeben werden. Der Kalk-Stickstoff wird dabei bspw. in Form eines Granulats (5-20 mm) zugegeben.

Anschließend kommt die Pfanne zur ersten Argonspüle, wo mit einer feuerfesten, eingetauchten Lanze mit Argon für ca. 3 Minuten gespült wird. Nach einer Kontrollanalyse wird ggf. ein zweites Mal in einer zweiten Argonspüle für ca. 3 Minuten gespült. Die Pfanne kommt dann zu einer dritten Argon-Spüle. Dies stellt die letzte Stufe vor dem Gießen dar. Falls der Stickstoffgehalt nicht im vorgegebenen Zielbereich liegt, kann in der dritten Argon-Spüle Mangannitrid (MnN), bspw. in Form eines Drahts von MnN-Pulver in einer Stahlhülle), hinzugefügt werden. Die Menge an ggf. fehlendem Stickstoff wird dabei in eine erforderliche Menge an MnN umgerechnet (bspw. in ein erforderliche Länge des MnN-Draht), die in die Schmelze gegeben wird. Das MnN wird solange zugegebenen, bis der vorgegebene Stickstoff-Zielgehalt oder eine Mn-Obergrenze des Stahls erreicht wird.

Schließlich wird die Schmelze in eine Verteilerrinne gegeben, um aus der Stahlschmelze eine Bramme zu gießen. Bedingt durch Undichtigkeiten und Eindiffusion von Luftstickstoff kann der Stickstoffgehalt dabei um ca. 10 ppm ansteigen. Eine Obergrenze der Menge an gelöstem Stickstoff in der gegossenen Stahlbramme von ca. 160 ppm sollte nicht überschritten werden, weil sich bei höheren Stickstoffgehalten Defekte an der Bramme wie Risse oder Poren bilden können, welche zu einer unerwünschten Oxidation führen.

Die aus der Stahlschmelze gegossene Bramme wird danach warmgewalzt und auf Raumtemperatur abgekühlt. Das erzeugte Warmband weist dabei Dicken im Bereich von 1 bis 4 mm auf und wird ggf. zu einer Rolle (Coil) aufgewickelt. Zur Herstellung eines Verpackungsstahls in Form eines Stahlflachprodukts in den üblichen Fein- und Feinstblechdicken muss das Warmband kaltgewalzt werden, wobei eine Dickenreduktion im Bereich von 50 bis über 90 % erfolgt. Unter Feinblech wird dabei ein Blech mit einer Dicke von weniger als 3 mm verstanden und ein Feinstblech weist eine Dicke von weniger als 0,5 mm auf. Für die Durchführung des Kaltwalzens wird das ggf. als Rolle aufgewickelte Warmband von der Rolle abgewickelt, gebeizt und in eine Kaltwalzvorrichtung, bspw. eine Kaltwalzstraße, eingeführt.

Zur Wiederherstellung des beim Kaltwalzen zerstörten Kristallgefüges des Stahls muss das kaltgewalzte Stahlband rekristallisierend geglüht werden. Dies erfolgt durch Durchleiten des kaltgewalzten Stahlbands durch einen Durchlaufglühofen, in dem das Stahlband auf Temperaturen oberhalb des Rekristallisationspunkts des Stahls und insbesondere auf Temperaturen oberhalb von 600 °C erhitzt wird. In dem erfindungsgemäßen Verfahren erfolgt gleichzeitig mit dem Rekristallisationsglühen ein weiteres Aufsticken des Stahlbands in einer zweiten Stufe. Diese wird in dem Glühofen durchgeführt, indem in den Glühofen ein stickstoffhaltiges Gas, bevorzugt Ammoniak (NH₃) eingebracht wird.

In Figur 1 ist schematisch ein Durchlaufglühofen zur Durchführung der Rekristallisation und der zweiten Stufe des Aufstickens gezeigt. Darin sind verschiedene Zonen ausgebildet, die sich in Durchlaufrichtung (Bandlaufrichtung V, in Figur 1 von rechts nach links) des durch den Durchlaufglühofen geführten Stahlbands hintereinander angeordnet sind. In einer eingangsseitig des Durchlaufglühofens angeordneten Heizzone 1 wird das Stahlband S auf Temperaturen im Bereich von 600°C bis 750°C erhitzt. Als für die zweite Stufe des Aufstickens besonders günstig hat sich dabei ein Temperaturbereich von 620°C bis 700°C und als besonders bevorzugt von 620°C bis 660°C erwiesen. Die besten Ergebnisse wurden bei Temperaturen von ca. 640°C erzielt. Diese Temperaturen liegen oberhalb der Rekristallisationstemperatur des Stahls, weshalb in der Heizzone 1 das Stahlband S rekristallisierend geglüht wird.

An die Heizzone 1 schließt sich eine Haltezone 2 an, in der die Temperatur des Stahlbands S im o.g. Temperaturbereich gehalten wird. In der Haltezone 2 sind mehrere Kaskaden 3a, 3b, 3c von Sprühdüsen in Bandlaufrichtung hintereinander angeordnet. Jede Kaskade 3a, 3b, 3c umfasst dabei eine Mehrzahl von Düsen 3, die quer zur Bandlaufrichtung im Abstand zueinander angeordnet sind. Die Düsen 3 sind mit einer Gaszufuhrleitung gekoppelt, über welche sie mit einem stickstoffhaltigen Gas beaufschlagt werden. Als für die zweite Stufe des Aufstickens besonders geeignetes Gas hat sich Ammoniakgas erwiesen. Dieses wird über die Düsen 3 der Kaskaden auf die Oberflächen des durchlaufenden Stahlbands S aufgegast, wo es in den oberflächennahen Bereich des Stahlbands eindringt und dort gleichmäßig in die Tiefe des Stahlbands diffundiert. Es bildet sich über die Dicke des Stahlbands eine gleichmäßig homogene Stickstoffverteilung aus, deren Konzentrationsverteilung über die Blechdicke bei Stahlblechen mit einer Dicke von weniger als 0,4 mm um höchstens ± 10 ppm und regelmäßig um lediglich ± 5 ppm um den Mittelwert schwankt.

Die Ausbildung von bevorzugt verwendeten Düsen 3 der Kaskaden ist in der deutschen Patentanmeldung DE 102014106135 vom 30.4. 2014 beschrieben, deren Offenbarungsgehalt diesbezüglich hiermit einbezogen wird. In dieser Patentanmeldung ist eine Düseneinrichtung zur Behandlung eines Stahlflachprodukts beschrieben, wobei die Düseneinrichtung ein Außenrohr und ein darin angeordnetes Innenrohr mit einer Primäröffnung zum Einspeisen eines die Düseneinrichtung durchströmenden Gases in das Außenrohr umfasst und das Außenrohr mit einer Sekundäröffnung versehen ist, durch die das Gas austreten kann. Die Primäröffnung des Innenrohrs und die Sekundäröffnung des Außenrohrs sind dabei versetzt zueinander angeordnet. Dadurch wird ein sehr homogener Gasfluss auf die Oberfläche des Stahlflachprodukts ermöglicht. Bei der Verwendung einer solchen Düseneinrichtung in dem erfindungsgemäßen Verfahren kann eine homogene Begasung der Oberfläche des Stahlbands in der Haltezone 2 des Durchlaufglühofens mit dem stickstoffhaltigen Gas (Ammoniak) erzielt werden, wodurch über die Oberfläche des Stahlbands, insbesondere über dessen Breite hinweg, eine homogene Eindiffusion von Stickstoff und dadurch die Ausbildung einer homogenen, stickstoffangereicherten und gehärteten Oberflächenschicht erzielt werden kann.

Das Verfahren der Direktbeaufschlagung des Stahlbandes (Begasung) mit einem stickstoffhaltigen Gas mittels Düsen hat dabei zwei wesentliche Vorteile: Zum einen wird nur eine geringe Stickstoffkonzentration (NH₃-Konzentration) im Schutzgas benötigt, was zu einem geringen Verbrauch an stickstoffhaltigem Gas (bspw. NH₃-Verbrauch) führt. Zum anderen erfolgt durch eine sehr kurze Einwirkungszeit keine Bildung einer Nitridschicht. Im Anschluss an die Begasung mit einem stickstoffhaltigen Gas (bspw. NH₃-Behandlung) wird das Stahlband noch weiter (zweckmäßig mehr als 5 Sekunden) bei unveränderten Temperaturen geglüht, bevor es abgekühlt wird. Dadurch kommt es zu einer Homogenisierung der Stickstoffverteilung über den Querschnitt des Stahlbands und folglich zu verbesserten Umformeigenschaften. Insbesondere kann dadurch ein Dehnungsabfall durch Lackalterung vermieden werden (s. Seite 6, Zeilen 14 - 20).

Um auch über die Länge des Stahlbands S eine möglichst homogene Ausbildung einer stickstoffangereicherten Oberflächenschicht zu gewährleisten, ist während der Durchführung des Stahlbands S durch die Haltezone 2 des Durchlaufglühofens eine stickstoffhaltige Atmosphäre mit einer möglichst gleichbleibenden Stickstoff-Gleichgewichtskonzentration einzuhalten. Um dies sicher zu stellen, wird im Bereich der Kaskaden 3a, 3b, 3c mit den Düsen 3 die ausgebildete Stickstoffkonzentration erfasst. Bei Verwendung von Ammoniak als stickstoffhaltiges Gas wird hierzu die in der Haltezone 2 durch das Begasen mit Ammoniak ausgebildete Ammoniakkonzentration gemessen. Hierfür ist ein außerhalb des Durchlaufglühofens angeordneter Konzentrationssensor vorgesehen, bei dem es sich bspw. um einen Laserspektroskopie-Sensor handeln kann. Diesem wird eine aus der Haltezone 2 entnommene Gasprobe zugeführt, um die Ammoniakkonzentration und daraus die Stickstoffkonzentration der Gasatmosphäre in der Haltezone 2 zu erfassen. Die Gasprobe wird bspw. an der in Figur 1 mit Bezugszeichen 4 gekennzeichneten Stelle entnommen. Die vom Konzentrationssensor erfasste Konzentration des Stickstoffs in der Gasatmosphäre der Haltezone 2 wird einer Steuereinrichtung zugeführt und von dieser verwendet, um die Menge des über die Düsen 3 in die Haltezone 2 eingesprühten stickstoffhaltigen Gases (Ammoniak) konstant auf einem vorgegebenen Zielwert zu halten.

Als besonders zweckmäßig haben sich bei Verwendung von Ammoniak als stickstoffhaltigem Gas Zielwerte für die Gleichgewichtskonzentration des Ammoniak im Bereich von 0,05 bis 1,5 % und bevorzugt von unter 1 %, insbesondere unter 0,2 % erwiesen. Bevorzugt liegt die Gleichgewichtskonzentration des Ammoniak im Bereich von 0,1 bis 1,0 % und besonders bevorzugt zwischen 0,1 und 0,2 %.

Zur Vermeidung von Oxidationsprozessen an der Oberfläche des Stahlbands S wird zweckmäßig in der Haltezone 2 neben dem stickstoffhaltigen Gas (Ammoniak) noch ein Inertgas in den Glühofen eingebracht. Dabei kann es sich bspw. um Stickstoffgas oder/oder Wasserstoffgas handeln. Bevorzugt wird ein Gemisch von ca. Vol. 95% Stickstoff- und ca. Vol. 5% Wasserstoffgas verwendet.

An die Haltezone 2 schließen sich in Bandlaufrichtung V mehrere Kühlzonen 5, 6 an, wobei in einer ersten Kühlzone 5 zunächst eine schnellere Abkühlung des Stahlbands S und in einer nachfolgenden zweiten Kühlzone 6 eine langsamere Abkühlung erfolgt.

Nach dem Abkühlen in den Kühlzonen 5 und 6 verlässt das Stahlband S den Durchlaufglühofen und wird trocken nachgewalzt (dressiert), um dem Band die für die Herstellung von Verpackungen erforderlichen Umformeigenschaften zu verleihen. Der Nachwalzgrad variiert je nach Verwendungszweck des Verpackungsstahls zwischen 0,4 und 2 %. Erforderlichenfalls kann das Stahlband auch nass nachgewalzt werden, um eine weitere Dickenreduktion um bis zu 43% zu erzeugen (doppelt reduziertes Stahlband, "double reduced DR"). Anschließend wird das Stahlband S ggf. einer Beschichtungsanlage zugeführt, in der die Oberfläche des Stahlbands zur Erhöhung der Korrosionsbeständigkeit bspw. elektrolytisch mit einer Zinn- oder einer Chrom/Chromdioxidbeschichtung (ECCS) oder einer Lackierung versehen wird. Es hat sich gezeigt, dass mit dem erfindungsgemäßen Verfahren hergestellte Verpackungsstähle auch in Bezug auf ihre Korrosionsbeständigkeit bessere Eigenschaften aufweisen als die bekannten Stahlflachprodukte.

Mit dem erfindungsgemäßen Verfahren lassen sich aufgestickte Stahlbänder herstellen, die sich durch eine sehr hohe Festigkeit von mehr als 600 MPa bei gleichzeitig guter Bruchdehnung von mehr als 5% und guten Umformeigenschaften auszeichnen. Die durch das zweistufige Aufsticken erhöhte Festigkeit und die Bruchdehnung sind dabei sehr homogen über den Querschnitt des Stahlbands und zwar sowohl in als auch quer zur Walzrichtung des kaltgewalzten Stahlbands. Dies resultiert aus dem sehr homogenen Einbringen von ungebundenem Stickstoff in den Stahl, insbesondere in der zweiten Stufe des Aufstickens. Schmelzanalysen an erfindungsgemäß hergestellten Stahlflachprodukten haben ferner gezeigt, dass die durch das Aufsticken eingebrachte Stickstoffkonzentration über die Dicke des Stahlflachprodukts jedenfalls bei Feinstblechen nur in einem schmalen Band von höchstens ± 10 ppm und regelmäßig nur um ± 5 ppm um die mittlere Konzentration schwankt.

Das rekristallisierende Glühen und die zweite Stufe des Aufstickens können statt in einem Durchlaufglühofen auch in einem Haubenglühofen durchgeführt werden. Hierfür wird das kaltgewalzte und als Rolle aufgewickelte Stahlband S in einen Haubenglühofen eingebracht und dort unter einer Schutzgasatmosphäre bei den für ein rekristallisierendes Glühen erforderlichen Glühtemperaturen von mehr als 520°C geglüht. Um auch im Haubenglühofen gleichzeitig mit dem rekristallisierenden Glühen die zweite Stufe des Aufstickens durchführen zu können, erfolgt das Haubenglühen im "open-coil"-Verfahren. Dabei werden zwischen den Lagen des zu einer Rolle aufgerollten Stahlbands Abstandshalter eingelegt, um die Oberfläche des Stahlbands für die Eindiffusion von Stickstoff zugänglich zu halten.

In den nachfolgenden Tabellen sind bevorzugte Ausführungsbeispiele von erfindungsgemäß hergestellten Stahlflachprodukten in verschiedenen Varianten (jew. mit "Variante" bezeichnet) und für verschiedene Anwendungsfälle für die Herstellung von Verpackungen bzw. Teilen davon (Aufreißdeckel für eine Dose bzw. tiefgezogene Drehverschlüsse) aufgeführt und mit herkömmlich erzeugten Stahlflachprodukten (ohne zweistufiges Aufsticken, jew. mit "Standard" bezeichnet) mit gleicher oder ähnlicher Stahlanalyse (Legierungsbestandteile) verglichen.

**Tabelle 1**

| Ausführungs beispiel eines Verpackungsstahls für Herst tellung von Vollaufreißdeckeln (Standardgüte mit C = 600 - 900 ppm, N = 80-140 ppm) | | | | |
|---|---|---|---|---|
| | | | Standard **Einstufige Aufstickung der Stahlschmelze** | Variante 1 **Zweistufige Aufstickung gem. der Erfindung** |
| Chemische Analyse | C | [ppm] | 740 | 750 |
| | N | [ppm] | **122** | **187** |
| | Mn | [ppm] | 3100 | 3100 |
| | Al | [ppm] | 150 | 150 |
| | Si | [ppm] | 90 | 110 |
| | Cr | [ppm] | 290 | 270 |
| | Ni | [ppm] | 130 | 120 |
| | Cu | [ppm] | 130 | 70 |
| | P | [ppm] | 140 | 150 |
| | S | [ppm] | 50 | 40 |
| Warmband | Dicke | [mm] | 2,0 | 2,0 |
| | T_{Endwalz} | [°C] | 861 | 854 |
| | T_{Haspel} | [°C] | 571 | 570 |
| Kaltband | T_{Glühe} | [°C] | 670 | 640 |
| | Nachwalzgrad | [%] | **8** | **11** |
| | Enddicke | [mm] | 0,160 | 0,160 |
| Kennwerte | Streckgrenze (Rₑₕ) (200°C, 20 min) | [MPa] | 560 | 640 |
| | Zugfestigkeit (200°C, 20 min) | [MPa] | **540** | **644** |
| | Zipfelhöhe (ß=1,8, Napf=33mm) | [mm] | - | - |
| | Bruchdehnung | [%] | **4,2** | **8,5** |

**Tabelle 2**

| Ausführungsbeispiel eines Verpackungsstahls für Herstellung tiefgezogener Drehverschlüsse (Standardgüte mit C = 10- 40 ppm, N < 40 ppm) | | | | | | | |
|---|---|---|---|---|---|---|---|
| | | | Standard 1 | Standard 2 | Variante 1 **Zweistufige Aufstickung gem. der Erfindung** | Variante 2 **Zweistufige Aufstickung gem. der Erfindung** | Variante 3 **Zweistufige Aufstickung gem. der Erfindung** |
| Chemische Analyse | C | [ppm] | 23 | 25 | 28 | 20 | 17 |
| | N | [ppm] | 15 | 30 | 110 | 170 | 180 |
| | Mn | [ppm] | 2100 | 2100 | 2200 | 2300 | 2300 |
| | Al | [ppm] | 20 | 20 | 20 | 180 | 10 |
| | Si | [ppm] | 220 | 200 | 190 | 100 | 230 |
| | Cr | [ppm] | 250 | 210 | 200 | 180 | 210 |
| | Ni | [ppm] | 130 | 110 | 110 | 150 | 120 |
| | Cu | [ppm] | 80 | 60 | 70 | 60 | 70 |
| | P | [ppm] | 100 | 90 | 80 | 90 | 70 |
| | S | [ppm] | 70 | 70 | 60 | 70 | 80 |
| | | | | | | | |
| Warmband | Dicke | [mm] | 2,5 | 2,5 | 2,5 | 2,5 | 2,5 |
| | T_{Endwalz} | [°C] | 870 | 877 | 880 | 871 | 862 |
| | T_{Haspel} | [°C] | 631 | 621 | 620 | 601 | 618 |
| Kaltband | T_{Glühe} | [°C] | 690 | 690 | 690 | 690 | 690 |
| | Nachwalzgrad | [%] | 40 | 40 | 40 | 40 | 32 |
| | Enddicke | [mm] | 0,140 | 0,154 | 0,140 | 0,140 | 0,140 |
| Kennwerte | Streckgrenze (Rₑₕ) (200°C, 20 min) | [MPa] | 633 | 598 | 680 | 685 | 690 |
| | Zugfestigkeit (200°C, 20 min) | [MPa] | 633 | 599 | 680 | 685 | 690 |
| | Zipfelhöhe (ß=1,8, Napf=33mm) | [mm] | 0,70 | 0,75 | 0,65 | 0,71 | 0,68 |
| | Bruchdehnung | [%] | 0,35 | 1,59 | 1,01 | 0,85 | 1,89 |

## Patentansprüche

1. Verfahren zur Herstellung eines aufgestickten Verpackungsstahls mit einem auf das Gewicht bezogenen Kohlenstoffgehalt von 10 bis 1000 ppm und einem auf das Gewicht bezogenen Gehalt von ungebundenem, im Stahl gelösten Stickstoff von mehr als 100 ppm, **gekennzeichnet durch** folgende Schritte:
a) Nitrieren einer Stahlschmelze auf einen auf das Gewicht bezogenen Stickstoffgehalt von maximal 160 ppm durch Einleiten eines stickstoffhaltigen Gas und/oder eines stickstoffhaltigen Feststoffs in die Stahlschmelze;
b) Gießen einer Bramme aus der Stahlschmelze und Warmwalzen der Bramme zu einem Warmband;
c) Kaltwalzen des Warmbands zu einem Stahlflachprodukt;
d) rekristallisierendes Glühen des kaltgewalzten Stahlflachprodukts in einem Glühofen, insbesondere einem Durchlaufglühofen, wobei in den Glühofen ein stickstoffhaltiges Gas eingeleitet und auf das Stahlflachprodukt gerichtet wird, um die Menge von ungebundenem Stickstoff im Stahlflachprodukt über den bereits in der Stahlschmelze enthaltenen Stickstoffgehalt zu erhöhen.

2. Verfahren nach Anspruch 1, **dadurch gekennzeichnet, dass** im Schritt a) das Nitrieren der Stahlschmelze durch Einleiten von Stickstoffgas (N₂) und/oder Kalkstickstoff (CaCN₂) und/oder Manganstickstoff (MnN) in die Stahlschmelze erfolgt.

3. Verfahren nach Anspruch 1 oder 2, **dadurch gekennzeichnet, dass** im Schritt d) Ammoniakgas (NH₃) in den Glühofen eingeleitet wird.

4. Verfahren nach Anspruch 3, **dadurch gekennzeichnet, dass** das Ammoniakgas (NH₃) in dem Glühofen mittels einer oder mehrer Sprühdüsen auf das Stahlflachprodukt gerichtet wird.

5. Verfahren nach Anspruch 3 oder 4, **dadurch gekennzeichnet, dass** sich in dem Glühofen durch das Einleiten des Ammoniakgas (NH₃) ein Ammoniakgleichgewicht mit einer Konzentration im Bereich von 0,05 bis 1,5 Vol. % einstellt.

6. Verfahren nach einem der Ansprüche 3 bis 5, **dadurch gekennzeichnet, dass** die sich in dem Glühofen durch das Einleiten des Ammoniakgas (NH₃) einstellende Gleichgewichtskonzentration von Ammoniak mit einem Ammoniaksensor erfasst wird.

7. Verfahren nach Anspruch 6, **dadurch gekennzeichnet, dass** der erfasste Messwert der Gleichgewichtskonzentration von Ammoniak für eine Regelung der pro Zeiteinheit in den Glühofen eingeleiteten Menge an Ammoniakgas verwendet wird.

8. Verfahren nach einem der Ansprüche 3 bis 7, **dadurch gekennzeichnet, dass** in den Glühofen neben Ammoniakgas (NH₃) noch ein Inertgas, insbesondere Stickstoffgas (N₂) und/oder Wasserstoffgas (H₂) eingeleitet wird, bevorzugt ein Gemisch von 95 Vol.% Stickstoffgas (N₂) und 5 Vol.% Wasserstoffgas (H₂).

9. Verfahren nach einem der voranstehenden Ansprüche, **dadurch gekennzeichnet, dass** der Gewichtsanteil an ungebundenem Stickstoff nach dem Nitrieren des kaltgewalzten Stahlflachprodukts im Glühofen zwischen 100 und 500 ppm, bevorzugt zwischen 200 und 350 ppm liegt.

10. Verfahren nach einem der voranstehenden Ansprüche, **dadurch gekennzeichnet, dass** das rekristallisierende Glühen des kaltgewalzten Stahlflachprodukts im Schritt d) mittels Durchleiten des Stahlflachprodukts durch einen Durchlaufglühofen erfolgt, in dem das Stahlflachprodukt auf Temperaturen von mehr als 600°C und bevorzugt auf eine Temperatur von 620°C bis 660 °C erhitzt wird.

11. Verfahren nach einem der voranstehenden Ansprüche, **dadurch gekennzeichnet, dass** der Kohlenstoffgehalt des Stahls, bezogenen auf das Gewicht, zwischen 100 und 1000 ppm und bevorzugt zwischen 500 und 900 ppm liegt.

12. Verfahren nach einem der voranstehenden Ansprüche, **dadurch gekennzeichnet, dass** die Dicke des Stahlflachprodukts weniger als 0,5 mm beträgt und die Konzentrationsverteilung des ungebundenen Stickstoff über die Dicke des Stahlflachprodukts um weniger als ± 10 ppm um den mittleren Wert des auf die Masse bezogenen Stickstoffgehalts schwankt.

13. Verfahren nach Anspruch 12, **dadurch gekennzeichnet, dass** die Konzentrationsverteilung des ungebundenen Stickstoff über die Dicke des Stahlflachprodukts um weniger als ± 5 ppm um den mittleren Wert des auf die Masse bezogenen Stickstoffgehalts schwankt.

14. Verfahren nach Anspruch 12, **dadurch gekennzeichnet, dass** die Zugfestigkeit des mit dem Verfahren hergestellten Verpackungsstahls mehr als 600 MPa beträgt.

15. Verfahren nach Anspruch 12, **dadurch gekennzeichnet, dass** der mittlere Wert des auf die Masse bezogenen Stickstoffgehalts an ungebundenem Stickstoff mehr als 150 ppm beträgt.

## Claims

1. Method for producing a nitrided packaging steel with a carbon content of 10 to 1,000 ppm relative to the weight and a content of uncombined nitrogen dissolved in the steel of more than 100 ppm relative to the weight, **characterised by** the following steps:
a) nitriding a steel melt to a nitrogen content of maximum 160 ppm relative to the weight by introducing a nitrogen-containing gas and/or a nitrogen-containing solid into the steel melt;
b) casting a slab from the steel melt and hot-rolling the slab to form a hot strip;
c) cold-rolling the hot strip to form a flat steel product;
d) recrystallizing annealing of the cold-rolled flat steel product in an annealing furnace, in particular a continuous annealing furnace, wherein a nitrogen-containing gas is introduced into the annealing furnace and directed onto the flat steel product in order to increase the quantity of uncombined nitrogen in the flat steel product above the nitrogen content already present in the steel melt.

2. Method according to claim 1, **characterised in that** in step a), the nitriding of the steel melt is effected by introducing nitrogen gas (N₂) and/or calcium cyanamide (CaCN₂) and/or manganese nitride (MnN) into the steel melt.

3. Method according to claim 1 or 2, **characterised in that** in step d), ammonia gas (NH₃) is introduced into the annealing furnace.

4. Method according to claim 3, **characterised in that** the ammonia gas (NH₃) in the annealing furnace is directed onto the flat steel product by means of one or more spray nozzles.

5. Method according to claim 3 or 4, **characterised in that** an ammonia equilibrium with a concentration in the range from 0.05 to 1.5 volume% is set in the annealing furnace by introducing ammonia gas (NH₃).

6. Method according to one of claims 3 to 5, **characterised in that** the equilibrium concentration of ammonia being set in the annealing furnace by introducing ammonia gas (NH₃) is recorded using an ammonia sensor.

7. Method according to claim 6, **characterised in that** the recorded measured value of equilibrium concentration of ammonia is used for regulating the quantity of ammonia gas introduced into the annealing furnace per unit of time.

8. Method according to one of claims 3 to 7, **characterised in that** an inert gas, in particular nitrogen gas (N₂) and/or hydrogen gas (H₂) is also introduced into the annealing furnace in addition to ammonia gas (NH₃), preferably a mixture of 95 volume% of nitrogen gas (N₂) and 5 volume% of hydrogen gas (H₂).

9. Method according to one of the preceding claims, **characterised in that** the weight proportion of uncombined nitrogen, after nitriding the cold-rolled flat steel product in the annealing furnace, lies between 100 and 500 ppm, preferably between 200 and 350 ppm.

10. Method according to one of the preceding claims, **characterised in that** the recrystallizing annealing of the cold-rolled flat steel product in step d) is effected by means of passing the flat steel product through a continuous annealing furnace, in which the flat steel product is heated at temperatures of more than 600°C and preferably at a temperature of 620°C to 660°C.

11. Method according to one of the preceding claims, **characterised in that** the carbon content of the steel, relative to the weight, lies between 100 and 1,000 ppm and preferably between 500 and 900 ppm.

12. Method according to one of the preceding claims, **characterised in that** the thickness of the flat steel product is less than 0.5 mm and the concentration distribution of the uncombined nitrogen varies over the thickness of the flat steel product by less than ± 10 ppm about the average value of the nitrogen content relative to the mass.

13. Method according to claim 12, **characterised in that** the concentration distribution of the uncombined nitrogen varies over the thickness of the flat steel product by less than ± 5 ppm about the average value of the nitrogen content relative to the mass.

14. Method according to claim 12, **characterised in that** the tensile strength of the packaging steel produced by the method is more than 600 MPa.

15. Method according to claim 12, **characterised in that** the average value of the nitrogen content of uncombined nitrogen relative to the mass is more than 150 ppm.

## Revendications

1. Procédé servant à fabriquer un acier d'emballage azoté avec une teneur en carbone, rapportée au poids, allant de 10 à 1000 ppm et une teneur rapportée au poids d'un azote non lié dissous dans l'acier supérieure à 100 ppm, **caractérisé par** des étapes suivantes :
a) la nitruration d'une matière fondue d'acier à une teneur d'azote rapportée au poids de 160 ppm au maximum par l'introduction d'un gaz contenant de l'azote et/ou d'une matière solide contenant de l'azote dans la matière fondue d'acier ;
b) la coulée d'une brame composée de la matière fondue d'acier et le laminage à chaud de la brame en un feuillard à chaud ;
c) le laminage à froid du feuillard à chaud en un produit plat en acier ;
d) le recuit recristallisant du produit plat en acier laminé à froid dans un four de recuit, en particulier un four de recuit continu, dans lequel un gaz contenant de l'azote est introduit dans le four de recuit et est dirigé sur le produit plat en acier pour augmenter la quantité d'azote non lié dans le produit plat en acier au-dessus de la teneur en azote déjà contenue dans la matière fondue en acier.

2. Procédé selon la revendication 1, **caractérisé en ce que** lors de l'étape a), la nitruration de la matière fondue en acier est effectuée par l'introduction d'azote gazeux (N₂) et/ou de cyanamide calcique (CaCN₂) et/ou d'azote de manganèse (MnN) dans la matière fondue d'acier.

3. Procédé selon la revendication 1 ou 2, **caractérisé en ce que** lors de l'étape d), du gaz ammoniac (NH₃) est introduit dans le four de recuit.

4. Procédé selon la revendication 3, **caractérisé en ce que** le gaz ammoniac (NH₃) est dirigé sur le produit plat en acier dans le four de recuit au moyen d'une ou de plusieurs buses de pulvérisation.

5. Procédé selon la revendication 3 ou 4, **caractérisé en ce que** l'ammoniac est équilibré avec une concentration dans la plage de 0,05 à 1,5 % en vol. dans le four de recuit du fait de l'introduction du gaz ammoniac (NH₃).

6. Procédé selon l'une quelconque des revendications 3 à 5, **caractérisé en ce que** la concentration d'ammoniac équilibrée est détectée au moyen d'un capteur d'ammoniac dans le four de recuit du fait de l'introduction du gaz ammoniac (NH₃).

7. Procédé selon la revendication 6, **caractérisé en ce que** la valeur de mesure détectée de la concentration d'ammoniac équilibrée est détectée pour une régulation de la quantité de gaz ammoniac introduite par unité de temps dans le four de recuit.

8. Procédé selon l'une quelconque des revendications 3 à 7, **caractérisé en ce qu'**encore un gaz inerte, en particulier de l'azote gazeux (N₂) et/ou du gaz d'hydrogène (H₂), est introduit dans le four de recuit outre le gaz ammoniac (NH₃), de manière préférée un mélange de 95 % en vol. d'azote gazeux (N₂) et 5 % en vol. de gaz d'hydrogène (H₂).

9. Procédé selon l'une quelconque des revendications précédentes, **caractérisé en ce que** la fraction en poids d'azote non lié est comprise, après la nitruration du produit plat en acier laminé à froid, dans le four de recuit entre 100 et 500 ppm, de manière préférée entre 200 et 350 ppm.

10. Procédé selon l'une quelconque des revendications précédentes, **caractérisé en ce que** le recuit recristallisant du produit plat en acier laminé à froid est effectué lors de l'étape d) au moyen du passage du produit plat en acier à travers un four de recuit en continu, dans lequel le produit plat en acier est réchauffé à des températures supérieures à 600 °C et de manière préférée à une température allant de 620 °C à 660 °C.

11. Procédé selon l'une quelconque des revendications précédentes, **caractérisé en ce que** la teneur en carbone de l'acier se situe, par rapport au poids, entre 100 et 1000 ppm et de manière préférée entre 500 et 900 ppm.

12. Procédé selon l'une quelconque des revendications précédentes, **caractérisé en ce que** l'épaisseur du produit plat en acier est inférieure à 0,5 mm et la répartition de la concentration de l'azote non lié fluctue sur l'épaisseur du produit plat en acier d'une valeur inférieure à ± 10 ppm autour de la valeur moyenne de la teneur d'azote rapportée à la masse.

13. Procédé selon la revendication 12, **caractérisé en ce que** la répartition de concentration de l'azote non lié fluctue sur l'épaisseur du produit plat en acier d'une valeur inférieure à ± 5 ppm autour de la valeur moyenne de la teneur en azote rapportée à la masse.

14. Procédé selon la revendication 12, **caractérisé en ce que** la résistance à la traction de l'acier d'emballage fabriqué avec le procédé présente une valeur supérieure à 600 MPa.

15. Procédé selon la revendication 12, **caractérisé en ce que** la valeur moyenne de la teneur d'azote rapportée à la masse en azote non lié est supérieure à 150 ppm.
